# EUROPÄISCHE PATENTSCHRIFT

(11) **EP 2 588 274 B1**
(45) Veröffentlichungstag und Bekanntmachung des Hinweises auf die Patenterteilung: **02.02.2022**
(21) Anmeldenummer: 11728591.6
(22) Anmeldetag: 28.06.2011
(51) Int. Cl.: B24D 3/34, B24D 5/16, B24D 7/16, B24D 9/08, B24D 11/02, B24D 13/04, B24D 13/16, B24D 18/00

(54) **SPRITZGIESSVERFAHREN ZUR HERSTELLUNG EINES WERKZEUGTRÄGERS MIT EINER VERSTÄRKUNG AUS JUTEFASER**
AN INJECTION MOLDING METHOD FOR PRODUCING A TOOL SUPPORT WITH A REINFORCEMENT OF JUTE FIBERS
PROCÉDÉ DE MOULAGE PAR INJECTION POUR LA PRODUCTION D'UN PORTE-OUTIL DOTÉ D'UN RENFORCEMENT EN FIBRES DE JUTE

(30) Priorität: 20.05.2011 DE 102011102107; 29.06.2010 DE 102010025498; 29.06.2010 DE 102010025499
(43) Veröffentlichungstag der Anmeldung: 08.05.2013
(73) Patentinhaber: PPR GmbH, 82595 Königsdorf (DE)
(72) Erfinder: EISENBLÄTTER, Gerd, 82538 Geretsried (DE)
(74) Vertreter: Tomerius, Isabel
(86) Internationale Anmeldenummer: PCT/EP2011/003174
(87) Internationale Veröffentlichungsnummer: WO 2012/000647

(56) Entgegenhaltungen:
- EP-A1- 1 741 516
- EP-A1- 1 792 941
- EP-A1- 2 048 190
- WO-A1-2008/034517
- DE-U1-202004 004 027
- US-A- 4 078 340
- US-A- 5 431 596
- US-A- 5 584 897
- US-A- 5 849 646
- US-B1- 6 945 863
- Christoph Jaroschek: "Spritzgießen für Praktiker", 31 December 2008 (2008-12-31), HANSER, Munich ISBN: 978-3-446-40577-6 vol. 2 * pages 83-87 *

## Beschreibung

Die Erfindung betrifft ein Spritzgießverfahren zur Herstellung eines formstabilen und rotationssymmetrischen mit Naturfasern verstärkten Werkzeugträgers, der mit einem Drehantrieb verbindbar ist und der wenigstens eine Werkzeugauflagefläche zur Aufnahme von mindestens einem Schleif- und/oder Polierelement aufweist, wobei zunächst Granulat plastifiziert und anschließend unter Druck in einen formgebenden Hohlraum eingespritzt wird.

Ein Werkzeugträger der betreffenden Art ist aus der EP 1 105 252 B1 desselben Anmelders bekannt. Ein solcher Werkzeugträger dient zur Aufnahme wenigstens eines Schleif- und/oder Polierelements. Verschiedene Ausführungsformen eines solchen Werkzeugträgers sind nachfolgend im Zusammenhang mit den Figuren erläutert. Um besonders gute mechanische Eigenschaften des Werkzeugträgers, wie zum Beispiel ein hohes Energieaufnahmevermögen bei schlag- oder stoßartiger Beanspruchung, zu erhalten, weist dieser eine Verstärkung durch Fasern (Faserverstärkung) auf, wobei die Fasern durch einen Binder bzw. durch ein Matrixmaterial verfestigt bzw. in dieses eingebunden sind. Zur Verbesserung der Umweltbilanz ist ferner vorgesehen, dass es sich bei den Fasern um Naturfasern handelt, die aus nachwachsenden Rohstoffen hergestellt sind. Ein aus der EP 1 105 252 B1 bekannter Werkzeugträger wird in einem Spritzgießverfahren hergestellt, wobei das Material bzw. der Werkstoff in Form von Granulat bereitgestellt wird und dieses Granulat bereits die wesentlichen Bestandteile Naturfasern und Matrixmaterial enthält. Die Herstellung mittels Granulat hat sich bewährt und gestaltet sich besonders einfach und kostengünstig.

Aus der US 5 849 646 A ist ein Werkzeugträger gemäß dem Oberbegriff des Anspruchs 1 bekannt, in dem Naturfasern wie Wolle, Seide, Baumwolle oder Zellulose zur Verstärkung des thermoplastischen Matrixmaterials eingesetzt werden. Jutefasern zur Verstärkung von Kunststoffträgern werden in der DE 20 2004 004 027 U1, US 5 584 897 A, EP 1 792 941 A1 sowie EP 2 048 190 A1 beschrieben.

Eine Aufgabe der Erfindung ist es, die mechanischen Eigenschaften eines Werkzeugträgers der oben genannten Art ohne nachteiligen Einfluss auf dessen Herstellbarkeit zu verbessern.

Diese Aufgabe wird gelöst mit einem erfindungsgemäßen Spritzgießverfahren gemäß Anspruch 1.

Die Lösung der Aufgabe erstreckt sich ferner auf eine erfindungsgemäße Verwendung des Granulats mit jutefasern und thermoplastischem Matrixmaterial zur Herstellung eines Werkzeugträgers gemäß Anspruch 6.

Die jeweils abhängigen Ansprüche betreffen vorteilhafte Weiterbildungen.

Der Begriff Granulat wird als Synonym für Ausgangsmaterialien verwendet, die in partikulärer Form vorliegen und mittels Spritzgießverfahren zum Endprodukt weiter verarbeitet werden können. Dabei kann der Begriff Granulat für eine Sorte von Granulat, aber auch für die Kombination mehrerer Sorten Granulat stehen. Entscheidend bei der Verwendung von Granulat ist, dass die Ausgangsmaterialien nicht als Rohstoffe, sondern schon vorverarbeitet in partikulärer Form, also beispielsweise in Form von Körnern, Pellets oder Flakes, dem Spritzgießprozess beigemischt werden.

Unter Jutefasern werden Bastfasern mit einer Bündelstruktur verstanden, deren Faserbündellängen (Kurz- und Langfasern) je nach Anwendungsgebiet variabel eingestellt werden können. Für die Verarbeitung im Spritzgießverfahren müssen die jutefasern eine gute Bindung an das thermoplastische Matrixmaterial aufweisen. Besonders bevorzugt sind dabei Jutefasern des Typs "Hessian warp" oder "Hessian weft", in ihrer in den entsprechenden Fachkreisen üblichen Bedeutung.

Im Ergebnis weist ein mittels des erfindungsgemäßen Verfahrens gewonnener Werkzeugträger verbesserte mechanische und thermische Eigenschaften auf. Diese sind z. B. eine sehr hohe Biegesteifigkeit und Schlagfestigkeit bei einer gleichfalls gegebenen Elastizität, wobei diese Eigenschaften auch bei höheren Temperaturen erhalten bleiben. Je nach Anteil an Jutefasern als Verstärkung des thermoplastischen Matrixmaterials kann die Elastizität und Flexibilität des Werkzeugträgers über seine gesamte Fläche eingestellt werden. Ein über seine gesamte Fläche flexibler Werkzeugträger ermöglicht eine Anwendung bei hohen Drehzahlen. Durch die Stabilität bei hoher Elastizität gewinnt der Werkzeugträger die für den Einsatz notwendige Bruchsicherheit. Des Weiteren weist ein derartiger Werkzeugträger ein splitterfreies Bruchverhalten auf und bietet dadurch eine hohe Bruchsicherheit, die über den gesamten Werkzeugträger konstant ist.

Gemäß einer bevorzugten Weiterbildung ist vorgesehen, dass das thermoplastische Matrixmaterial Polyvinylchlorid, Polyetheretherketon, Polyethylenterephthalat, Polycarbonat, Acrylnitril-Butadien-Styrol, Polylactat, Polymethylmethacrylat, Polyacrylnitril, Polyamide, Polyester oder Polyacrylate, besonders bevorzugt Polyethylen, Polypropylen oder Polystyrol, oder Gemische derselben, enthält. Um die Bindung der Jutefasern mit der thermoplastischen Kunststoffmatrix zu erhöhen, wird zusätzlich ein Haftvermittler, beispielsweise Maleinsäureanhydrid, Silan, Polyvinylalkohol oder Polyvinylacetat, zuzugeben.

Es ist weiterhin vorteilhaft, dem Granulat Aramidfasern und/oder Polyacrylnitril-Fasern beizugeben. Aramidfasern und Polyacrylnitril-Fasern sind Hochleistungsfasern, die eine hohe Zugfestigkeit aufweisen, was sich auf die mechanischen Eigenschaften des herzustellenden Werkzeugträgers positiv auswirken kann. Bevorzugt werden diese Fasern mit einer Faserlänge zwischen 4 und 10 mm bereitgestellt. Dabei können die Fasern als Rohstoff dem Granulat vor dem Spritzgießverfahren zugegeben werden oder zunächst zu Granulat verarbeitet und danach zusammen mit dem übrigen Granulat spritzgegossen werden.

Des Weiteren können Füll- oder Hilfsstoffe in Rohstoff- oder Granulatform dem Granulat beigemischt werden. Füllstoffe können dabei aus Naturfasern, wie zum Beispiel Hanffasern, Flachsfasern, Kenaffasern, Bambusfasern, Kokosfasern, Zellulosefasern, Baumwollfasern, Sisalfasern oder Holzfasern bestehen.

Um eine rieselfähige Formmasse für das Spritzgießverfahren zu erhalten, ist es zweckmäßig, das Granulat in Form von Pellets oder Flakes bereitzustellen. Die Pellets können kugel- oder zylinderförmig sein. Durch die Verdichtung der Ausgangsmaterialien bzw. Rohstoffe zu Pellets oder Flakes wird die Schüttdichte im Vergleich zu den Ausgangsmaterialien wesentlich erhöht. Eine bevorzugte Weiterbildung stellen Pellets dar, die verdichtetes thermoplastisches Matrixmaterial, Jutefasern und gegebenenfalls zusätzliche Stoffe, wie zum Beispiel einen Haftvermittler und/oder weitere Fasern, enthalten.

Der formstabile und rotationssymmetrische mit Naturfasern verstärkte Werkzeugträger kann beispielsweise als Mop, walzenartiger und massiv ausgebildeter Werkzeugträger oder als Stützteller für Schleif- und/oder Poliermittel ausgebildet sein. In einer bevorzugten Ausführungsform ist der Werkzeugträger als kreisscheibenförmiger Stützteller für Schleif- und/oder Polierelemente ausgeprägt. Der Einsatz von Jutefasern als Verstärkungsfaser eines thermoplastischen Matrixmaterials ist besonders bei Stütztellern vorteilhaft, weil diese hohen mechanischen und thermischen Belastungen ausgesetzt sind.

Gemäß einer bevorzugten Weiterbildung ist die Stütztellerdicke in axialer Richtung über den gesamten Stützteller konstant. Die Verstärkung mit Jutefasern wirkt sich positiv auf die mechanischen Eigenschaften (u.a. Biegesteifigkeit, Bruchsicherheit und Schlagzähigkeit) aus, sodass der Stützteller nicht, wie sonst üblich, an besonders stark belasteten Stellen dicker ausgebildet sein muss.

Eine Stütztellerdicke in axialer Richtung zwischen 3,8 cm und 4,5 cm, besonders bevorzugt zwischen 4,2 cm und 4,3 cm, wirkt sich bei einem geringem Materialaufwand positiv auf die mechanischen Eigenschaften aus.

Es ist weiterhin zweckmäßig, dass der Stützteller einen um eine Stufe versetzten Bereich besitzt, der plan und parallel zu einer Werkzeugauflagefläche ist, wobei die Dicken der Werkzeugauflagefläche und des versetzten Bereichs gleich groß sind. Durch die Verstärkung mit Jutefasern, die sich positiv auf die mechanischen Eigenschaften auswirkt, kann der gesamte Stützteller, auch in dem versetzten Bereich, mit einer konstanten Dicke gefertigt werden.

Die Verstärkung des Stütztellers mit Jutefasern hat ferner den Vorteil, dass der Stützteller ein geringes Gewicht von zum Beispiel 35 bis 45 g bei einem Durchmesser von 105 bis 120 mm aufweist. Damit wird die Handhabung des Stütztellers im Werkzeugbetrieb erleichtert.

Zur besseren Unterscheidbarkeit von mit Jutefasern verstärkten und nicht verstärkten Werkzeugträgern ist es vorteilhaft, Granulat zu verwenden, welches einen (bevorzugt schwarzen) Farbstoffanteil von 1 bis 2 Gew.-% enthält. Dabei kann der Farbstoff in das Granulat, welches Jutefasern und thermoplastisches Matrixmaterial umfasst, eingearbeitet sein, oder selbst als Granulat (beispielsweise in Form eines Masterbatches) vorliegen. Alternativ kann der Farbstoff in Form von Farbpigmenten bzw. -pulver mit einem Anteil von 1 bis 2 Gew.-% dem Granulat für den Spritzgießprozess beigemischt werden.

Spritzgegossene Werkzeugträger weisen üblicherweise sehr glatte Oberflächen mit geringer Rauhtiefe auf. Um den Umgang mit dem Werkzeugträger, zum Beispiel beim Bestücken oder Auswechseln, zu erleichtern, ist es vorteilhaft, dass zumindest eine Oberfläche des Werkzeugträgers zwischen Stufe 30 und 36, bevorzugt Stufe 31, (nach VDI-Richtlinie 3400) erodiert ist.

Um Schleiflamellen auf der Werkzeugauflagefläche mithilfe eines Klebstoffes zu befestigen, ist eine bevorzugte Weiterbildung mit einer Werkzeugauflagefläche ausgebildet, in welche ein Gitter eingeprägt ist. Die Gitterlinien, welche vorzugsweise senkrecht aufeinander stehen, lassen Bereiche stehen, die eine quadratische Grundfläche haben und nach oben pyramidenförmig zulaufen. Der Klebstoff kann zwischen die pyramidenförmigen erhabenen Bereiche in die tiefer liegenden Gitterlinien (Kanäle) hineinlaufen und somit die Klebeleistung verbessern.

Für das Spritzgießverfahren zur Herstellung eines Werkzeugträgers gelten analog die den Werkzeugträger betreffenden Erläuterungen. Es ist vorgesehen, dass das rieselfähige Granulat zunächst aufgeschmolzen wird, indem es über einen Massetrichter einer rotierenden und beheizten Schnecke zugeführt wird. Wenn das vor der Schneckenspitze gebildete Polster an aufgeschmolzenem Granulat zur Erstellung des Werkzeugträgers ausreicht, wird die Schneckenrotation gestoppt, die Schnecke vorgeschoben und dabei die Schmelze unter Druck in ein üblicherweise temperiertes Werkzeug gedrückt. Das Granulat umfasst dabei Jutefasern und thermoplastisches Matrixmaterial und weist einen Jutefaseranteil von 20 bis 35 Gew.-% auf.

Gemäß einer bevorzugten Weiterbildung liegt das Granulat als Pellets oder Flakes vor und enthält das thermoplastische Matrixmaterial Polypropylen, Polyethylen oder Polystyrol.

Wird das Granulat, welches zumindest Jutefasern und thermoplastisches Matrixmaterial enthält, während des Spritzgießprozesses aufgeschmolzen, färben sich die Jutefasern in der Regel bräunlich. Um dieser Verfärbung der Jutefasern entgegenzuwirken, ist es vorteilhaft, dem Granulat Titandioxid beizugeben. Das Titandioxid kann in Pulverform vorliegen. Bevorzugt ist das Titandioxid zu Granulat vorverarbeitet und kann zusammen mit dem übrigen Granulat zum Spritzgießen verwendet werden.

Um das Gewicht des mit diesem Spritzgießverfahren hergestellten Werkzeugträgers zu verringern, ist es erfindungsgemäß vorgesehen, ein physikalisches oder chemisches Treibmittel dem Granulat noch vor oder während der Plastifizierung zuzuführen. Der so hergestellte Werkzeugträger besitzt einen Schaumkern, welcher von einer kompakten und stabilen Außenhaut umgeben ist, wodurch das Gewicht des Werkzeugträgers reduziert wird. Besonders vorteilhaft ist die Verwendung von Stickstoff freisetzendem Treibmittel in Granulatform. Während das Granulat aufschmilzt, zersetzt sich das Treibmittel und setzt dabei ein Gas (Stickstoff beispielsweise) frei, welches sich mit dem Granulat mischt. Beim Einspritzen in das Werkzeug expandiert das Gas und erzeugt so den Schaumkern. Alternativ kann vor dem Einspritzen des aufgeschmolzenen Granulates ein Gas im Werkzeug (Hohlraum) unter Druck gesetzt werden. Während des Einspritzens verdrängt das aufgeschmolzene Granulat das Gas aus dem Werkzeug, während der Gasdruck dementsprechend nachgeregelt wird.

Gemäß einer bevorzugten Weiterbildung enthält das Granulat einen Farbstoffanteil von 1-2 Gew.-%, so dass die fertig gestellten Werkzeugträger farblich voneinander unterscheidbar sind. Der Farbstoff ist besonders bevorzugt schwarz und ist entweder weiterer Bestandteil des Granulats, welches zumindest Jutefasern und thermoplastisches Matrixmaterial umfasst, oder wird als Farbgranulat dem übrigen Granulat beigemischt. Alternativ kann der Farbstoff in Pigment- oder Farbform mit einem Anteil von 1-2 Gew.-% dem Granulat während des Spritzgießprozesses beigegeben werden.

Um die Handhabung der spritzgegossenen Werkzeugträger, die üblicherweise eine sehr glatte Oberfläche aufweisen, zu verbessern, ist es als weiterer Verfahrensschritt vorteilhaft, zumindest eine Oberfläche, vorzugsweise die Rückseite, des Werkzeugträgers aufzurauen. Durch ein thermisches Abtragsverfahren, vorzugsweise durch Erodieren, wird eine raue Struktur (Stufe 30 bis 36 gemäß VDI-Richtlinie 3400) der Oberfläche eingestellt.

Nachfolgend wird die Erfindung anhand von drei in den Zeichnungen dargestellten bevorzugten Ausführungsbeispielen näher beschrieben. Es zeigen schematisch:
- Fig. 1: einen Werkzeugträger gemäß einer ersten Ausführungsform;
- Fig. 2: einen Werkzeugträger gemäß einer zweiten Ausführungsform;
- Fig. 3: einen Werkzeugträger gemäß einer dritten Ausführungsform in Draufsicht;
- Fig. 4: einen Werkzeugträger gemäß der dritten Ausführungsform in Seitenansicht; und
- Fig. 5: einen Werkzeugträger gemäß der dritten Ausführungsform entlang der Schnittlinie V-V gemäß Fig. 3.

Fig. 1 zeigt einen Werkzeugträger gemäß einer ersten Ausführungsform, einen sogenannten Schleifmop 11, der einen massiven, zylindrischen Werkzeugträger 15 aufweist, mit einer Faserverstärkung durch Jutefasern 31 und mit radial angeordneten Schleifelementen 17 in Form von Schleiflamellen. In den zylindrischen Werkzeugträger 15 ist in dem dargestellten Beispiel mittig eine Achse 19 eingesetzt, über die der Schleifmop 11 mit einem Drehantrieb verbindbar ist. Die Werkzeugauflagefläche 21 ist bei diesem Ausführungsbeispiel die Mantelfläche des zylindrischen Werkzeugträgers 15, wobei die Schleifelemente 17 von dieser Mantelfläche aufgenommen bzw. daran befestigt sind und radial von dieser abstehen. In einem Teilsegment sind die Schleifelemente 17 zwecks der besseren Darstellung weggelassen, um die Jutefasern 31 im Bereich der Werkzeugauflagefläche 21 zu veranschaulichen. Ferner ist hier ein Teilbereich aufgebrochen dargestellt, um die Jutefasern 31 im Inneren des massiv ausgebildeten Werkzeugträgers 15 zu veranschaulichen.

Fig. 2 zeigt einen walzenartigen und massiv ausgebildeten Werkzeugträger 23, auf dessen Werkzeugauflagefläche 25 im Arbeitsbetrieb ein Endlosschleif- oder Polierband 27 abrollt. Bei diesem Ausführungsbeispiel ist das Schleifelement, d. h. das Endlosschleifband 27, von der Werkzeugauflagefläche 25 nicht wie bei dem in Fig. 1 gezeigten Ausführungsbeispiel durch einen Stoffschluss- oder Formschluss (hierunter fällt auch eine Klettbefestigung oder dergleichen), sondern im Wesentlichen durch eine Kraftschlussverbindung (Reibschluss) aufgenommen. Der Werkzeugträger 23 weist eine axiale Öffnung 29 auf, die der Verbindung mit einem nicht dargestellten Drehantrieb dient. Ein Teilbereich des ebenfalls Jutefasern 31 enthaltenden Werkzeugträgers 23 ist wiederum aufgebrochen dargestellt, um auch die hier im Inneren des massiv ausgebildeten Werkzeugträgers 23 verteilten Jutefasern 31 zu veranschaulichen.

In Fig. 3 ist eine Fächerschleifscheibe 1 dargestellt, die aus einem Stützteller 7 sowie Schleifelementen 5 besteht, wobei die Schleifelemente 5 in Form von Schleiflamellen ausgebildet und von einer Werkzeugauflagefläche 9 des Stütztellers 7 aufgenommen bzw. daran befestigt sind. Der Stützteller 7 ist kreisscheibenförmig ausgebildet und weist im Kreismittelpunkt eine hohlzylinderförmige Öffnung 3 auf, die zur Verbindung der Fächerschleifscheibe 1 mit einem Drehantrieb (nicht dargestellt) dient. Die Werkzeugauflagefläche 9 weist keine glatte Oberfläche auf, sondern hat ein (nicht dargestelltes) gitterförmiges Muster, welches in die Oberfläche geprägt ist. Durch die sich ergebenden Bereichen (senkrecht aufeinander stehende Gitterlinien) kann mehr Klebstoff aufgenommen werden und die Klebeverbindung, mit welchem die Schleifelemente 5 an der Werkzeugauflagefläche 9 befestigt sind, wird fester.

Um die mechanischen Eigenschaften des Stütztellers 7 zu verbessern, ist dieser mit einer Faserverstärkung aus Jutefasern mit einer Länge in einem Bereich von 2 bis 4 mm, bevorzugt 3 mm, versehen. Die Jutefasern sind schematisch dargestellt und mit 31 bezeichnet. Zwecks der besseren Darstellung fehlen in einem Kreissegment des Stütztellers 7 einige Schleifelemente, um in diesem Bereich die Jutefasern 31 zu veranschaulichen. Ferner ist ein Teilbereich aufgebrochen dargestellt, um auch die im Inneren des Stütztellers 7 homogen verteilten Jutefasern 31 zu veranschaulichen. Die eingearbeiteten Jutefasern 31 bewirken eine sehr hohe Biegesteifigkeit und Schlagfestigkeit bei einer gleichfalls gegebenen Elastizität. Ferner werden auch temperaturabhängige Eigenschaften, wie insbesondere die Temperaturfestigkeit, verbessert.

Fig. 4 zeigt eine Seitenansicht des Stütztellers 7 gemäß Fig. 3, der auf der Vorderseite 43 die ebene Werkzeugauflagefläche 9 zur Aufnahme der hier nicht dargestellten Schleifelemente 5 aufweist. Auf der Rückseite 45 besitzt der Stützteller 7 einen sogenannten Flanschbuckel 47, der zur Aufnahme eines Flansches, Gewindes oder Gewindeflansches (nicht dargestellt) dient.

In Fig. 5 ist der Querschnitt des Stütztellers 7 entlang der Schnittlinie V-V gemäß Fig. 3 dargestellt. Die ebene Werkzeugauflagefläche 9 ist ringförmig mit einer Ringbreite von bevorzugt 25,67 mm ausgebildet. Sie umschließt einen gegenüber der Ebene der Werkzeugauflagefläche 9 um eine Stufe der Höhe t versetzten Bereich 41, wobei die Höhe t in dem dargestellten Beispiel 3,5 mm beträgt. Der Bereich 41 ist plan und parallel zur Werkzeugauflagefläche 9 ausgebildet und ist bezüglich der Werkzeugauflagefläche 9 in Richtung der Rückseite 45 des Stütztellers 7 abgesenkt. Auf der Rückseite 45 bildet der versetzte Bereich 41 den Flanschbuckel 47, wie in Fig. 4 dargestellt. Der Boden 53 des Bereichs 41 ist eben und parallel zur Werkzeugauflagefläche 9 und weist eine hohlzylinderförmige Öffnung 3 auf. In diesem Beispiel beträgt der Durchmesser des Bodens 53 45,24 mm und der Durchmesser der Öffnung 3 22,3 mm. Die zentrische Öffnung 3 kann einen (nicht dargestellten) Flansch oder ein Gewinde aufweisen, um eine Antriebswelle einer Antriebsmaschine mit dem Stützteller 7 zu verbinden. Alternativ kann ein Gewindeflansch eingesetzt werden, welcher dann auf dem Boden 53 des Bereichs 41 zur Anlage kommt.

Die Wände 51 des versetzten Bereichs 41 sind gegenüber dem Boden 53 geneigt und bilden abgerundete Übergänge zwischen dem Boden 53 des Bereichs 41 und der Werkzeugauflagefläche 9. Dabei beträgt der Radius R1 der Rundungen zwischen Boden 53 und Wänden 51 des Bereichs 41 auf der Vorderseite 43 des Stütztellers 7 bevorzugt 10, 6 mm, auf der Rückseite 45 des Stütztellers 7 beträgt der Radius R2 bevorzugt 10 mm. Der Radius R3 der Rundung zwischen den Wänden 51 des Bereichs 41 und der Werkzeugauflagefläche 9 auf der Rückseite 45 des Stütztellers 7 beträgt 15 mm. Die Dicke d des gesamten Stütztellers 7, das heißt also die Dicke der ringförmigen Werkzeugauflagefläche 9, der Wände 51 und des Bodens 53 des Bereichs 41, beträgt 4,4 mm. Die gesamte Stütztellerhöhe h ist dann die Summe aus der Dicke d des Stütztellers 7 und der Höhe t der Stufe, um die der Bereich 41 gegenüber der Werkzeugauflagefläche 9 versetzt ist. In diesem Ausführungsbeispiel beträgt der Durchmesser des Stütztellers 7 116,5 mm. Die gesamte Rückseite 45 des Stütztellers 7 ist durch Erosion nach VDI-Richtlinie 3400 Stufe 31 aufgeraut (nicht dargestellt).

## Patentansprüche

1. Spritzgießverfahren zur Herstellung eines formstabilen und rotationssymmetrischen mit Naturfasern verstärkten Werkzeugträgers (7; 15; 23), der mit einem Drehantrieb verbindbar ist und der wenigstens eine Werkzeugauflagefläche (9; 21; 25) zur Aufnahme von mindestens einem Schleif- und/oder Polierelement (5; 17; 27) aufweist, wobei zunächst Granulat, welches thermoplastisches Matrixmaterial umfasst, plastifiziert und anschließend unter Druck in einen formgebenden Hohlraum eingespritzt wird,
**dadurch gekennzeichnet,**
**dass** das Granulat Jutefasern umfasst und einen Jutefaseranteil von 20 bis 35 Gew.-% aufweist, und dass dem Granulat ein Stickstoff freisetzendes Treibmittel in Granulatform noch vor oder während der Plastifizierung zugegeben wird.

2. Spritzgießverfahren nach Anspruch 1,
**dadurch gekennzeichnet,**
**dass** das Granulat als Pellets oder Flakes vorliegt und das thermoplastische Matrixmaterial Polypropylen, Polyethylen oder Polystyrol enthält.

3. Spritzgießverfahren nach einem der vorhergehenden Ansprüche,
**dadurch gekennzeichnet,**
**dass** dem Granulat Titandioxid beigegeben wird.

4. Spritzgießverfahren nach einem der vorhergehenden Ansprüche, **dadurch gekennzeichnet,**
**dass** das Granulat einen Farbstoffanteil von 1 bis 2 Gew.-% enthält.

5. Spritzgießverfahren nach einem der vorhergehenden Ansprüche, **dadurch gekennzeichnet,**
**dass** eine Oberfläche des Werkzeugträgers (7; 15; 23) zwischen Stufe 30 und 36 (nach VDI-Richtlinie 3400) erodiert wird.

6. Verwendung von Granulat mit Jutefasern und thermoplastischem Matrixmaterial sowie eines Stickstoff freisetzenden Treibmittels in Granulatform zur Herstellung mit einem Spritzgießverfahren eines formstabilen und rotationssymmetrischen mit Naturfasern verstärkten Werkzeugträgers (7; 15; 23), der mit einem Drehantrieb verbindbar ist und der wenigstens eine Werkzeugauflagefläche (9; 21; 25) zur Aufnahme von mindestens einem Schleif- und/oder Polierelement (5; 17; 27) aufweist, wobei der Anteil an Jutefasern von 20 bis 35 Gew.-% beträgt.

## Claims

1. Injection molding process for producing a dimensionally stable and rotationally symmetrical tool carrier (7; 15; 23) reinforced with natural fibers, which can be connected to a rotary drive and which has at least one tool support surface (9; 21; 25) for receiving at least one grinding and/or polishing element (5; 17; 27), wherein granules comprising thermoplastic matrix material are first plasticized and then injected under pressure into a molding cavity,
**characterized**
**in that** the granules comprise jute fibers and have a jute fiber content of from 20 to 35 wt.-%, and in that a nitrogen-releasing blowing agent is added to the granules in granular form before or during plasticization.

2. Injection molding process according to claim 1,
**characterized**
**in that** the granules are in the form of pellets or flakes and the thermoplastic matrix material comprises polypropylene, polyethylene or polystyrene.

3. Injection molding process according to any one of the preceding claims,
**characterized**
**in that** titanium dioxide is added to the granules.

4. Injection molding process according to any one of the preceding claims,
**characterized**
**in that** the granules contain a dye content of 1 to 2 wt.-%.

5. Injection molding process according to any one of the preceding claims,
**characterized**
**in that** a surface of the tool carrier (7; 15; 23) is eroded between stage 30 and 36 (according to VDI Guideline 3400).

6. Use of granules comprising jute fibers and thermoplastic matrix material as well as a nitrogen-releasing blowing agent in granule form for the production by an injection molding process of a dimensionally stable and rotationally symmetrical tool carrier (7; 15; 23) reinforced with natural fibers, which can be connected to a rotary drive and has at least one tool support surface (9; 21; 25) for receiving at least one grinding and/or polishing element (5; 17; 27), wherein the content of jute fibers is from 20 to 35 wt.-%.

## Revendications

1. Procédé de moulage par injection destiné à la production d'un porte-outil(s) (7 ; 15 ; 23) de forme stable et à symétrie de rotation renforcé avec des fibres naturelles, qui peut être raccordé à un entraînement rotatif et qui comprend au moins une surface (9 ; 21 ; 25) du porte-outil(s) destinée à recevoir au moins un élément de meulage et/ou de polissage (5 ; 17 ; 27), dans lequel des granulés contenant un matériau de matrice thermoplastique sont tout d'abord plastifiés, puis sont injectés sous pression dans une cavité de moulage,
**caractérisé**
**en ce que** les granulés contiennent des fibres de jute et ont une teneur en fibres de jute comprise entre 20 et 35 % en poids, et
**en ce qu'**un agent d'expansion libérant de l'azote est ajouté aux granulés sous une forme granulaire avant ou pendant la plastification.

2. Procédé de moulage par injection selon la revendication 1,
**caractérisé**
**en ce que** les granulés sont présents sous la forme de pastilles ou de flocons et **en ce que** le matériau de matrice thermoplastique contient du polypropylène, du polyéthylène ou du polystyrène.

3. Procédé de moulage par injection selon l'une quelconque des revendications précédentes, **caractérisé**
**en ce que** du dioxyde de titane est ajouté aux granulés.

4. Procédé de moulage par injection selon l'une quelconque des revendications précédentes, **caractérisé**
**en ce que** les granulés contiennent une teneur en colorant de 1 à 2 % en poids.

5. Procédé de moulage par injection selon l'une quelconque des revendications précédentes, **caractérisé**
**en ce qu'**une surface du porte-outil(s) (7 ; 15 ; 23) est érodée avec un grainage compris entre 30 et 36 (selon la Directive 3400 VDI).

6. Utilisation de granulés contenant des fibres de jute et un matériau de matrice thermoplastique ainsi qu'un agent d'expansion libérant de l'azote sous forme granulée pour la production par un procédé de moulage par injection d'un porte-outil(s) (7 ; 15 ; 23) de forme stable et à symétrie de rotation renforcé avec des fibres naturelles, qui peut être raccordé à un entraînement rotatif et qui comprend au moins une surface (9 ; 21 ; 25) du porte-outil(s) destinée à recevoir au moins un élément de meulage et/ou de polissage (5 ; 17 ; 27), dans lequel la teneur en fibres de jute est comprise entre 20 et 35 % en poids.
